# FASCICULE DE BREVET EUROPEEN

(11) **EP 2 697 406 B1**
(45) Date de publication et mention de la délivrance du brevet: **13.09.2017**
(21) Numéro de dépôt: 12717140.3
(22) Date de dépôt: 06.04.2012
(51) Int. Cl.: C22C 21/16, C22F 1/057

(54) **ALLIAGES ALUMINIUM CUIVRE MAGNESIUM PERFORMANTS A HAUTE TEMPERATURE**
ALUMINIUM-KUPFER-MAGNESIUM-LEGIERUNGEN MIT GUTER LEISTUNG BEI HOHEN TEMPERATUREN
ALUMINIUM-COPPER-MAGNESIUM ALLOYS THAT PERFORM WELL AT HIGH TEMPERATURE

(30) Priorité: 15.04.2011 FR 1101187; 15.04.2011 US 201161475806 P
(43) Date de publication de la demande: 19.02.2014
(73) Titulaire: Constellium Issoire, 63500 Issoire (FR)
(72) Inventeur: POUGET, Gaëlle, F-38000 Grenoble (FR); SIGLI, Christophe, F-38000 Grenoble (FR)
(74) Mandataire: Constellium - Propriété Industrielle
(86) Numéro de dépôt international: PCT/FR2012/000134
(87) Numéro de publication internationale: WO 2012/140337

(56) Documents cités:
- EP-A1- 0 038 605
- WO-A1-94/05820
- WO-A1-96/29440
- WO-A1-99/31287
- FR-A1- 2 843 754
- US-A- 5 213 639
- US-B1- 6 444 058

## Description

### Domaine de l'invention

L'invention concerne les produits en alliages aluminium-cuivre-magnésium, plus particulièrement, de tels produits, leurs procédés de fabrication et d'utilisation, destinés à être mis en oeuvre à haute température.

### Etat de la technique

Certains alliages d'aluminium sont couramment utilisés pour des applications dans lesquelles ils ont une haute température d'emploi, typiquement entre 100 et 200 °C, par exemple comme pièce de structure ou moyen d'attache à proximité de moteur dans l'industrie automobile ou aérospatiale ou comme pièce de structure dans des avions supersoniques.
Ces alliages nécessitent de bonnes performances mécaniques à haute température. Les bonnes performances mécaniques à haute température signifient notamment d'une part la stabilité thermique, c'est-à-dire que les propriétés mécaniques mesurées à température ambiante sont stables après un vieillissement de longue durée à la température d'emploi, et d'autre part la performance à chaud c'est-à-dire que les propriétés mécaniques mesurées à haute température (propriétés mécaniques statiques, résistance au fluage) sont élevées. Parmi les alliages connus pour ce type d'application on peut citer l'alliage AA2618 qui comprend (% en poids):
Cu:1,9-2,7 Mg:1,3-1,8 Fe:0,9-1,3, Ni:0,9-1,2 Si:0,10-0,25 Ti:0,04-0,10 qui a été utilisé pour la fabrication du Concorde.
Le brevet FR 2279852 de CEGEDUR PECHINEY propose un alliage à teneur réduite en fer et nickel de composition suivante (% en poids):
Cu:1,8-3 Mg: 1,2-2,7 Si<0,3 Fe:0,1-0,4 Ni + Co: 0,1 - 0,4 (Ni + Co)/Fe: 0,9 - 1,3

L'alliage peut contenir également Zr, Mn, Cr, V ou Mo à des teneurs inferieures a 0,4%, et éventuellement Cd, In, Sn ou Be a moins de 0,2% chacun, Zn a moins de 8% ou Ag a moins de 1 %. On obtient avec cet alliage une amélioration sensible du facteur de concentration de contraintes K1c représentatif de la résistance à la propagation de criques.
La demande de brevet EP 0 756 017 A1 (Pechiney Rhenalu) a pour objet un alliage d'aluminium à haute résistance au fluage de composition (% en poids):
Cu: 2,0 - 3,0 Mg: 1,5 - 2,1 Mn: 0,3 - 0,7
Fe<0,3 Ni<0,3 Ag<1,0 Zr<0,15 Ti<0,15
avec Si tel que: 0,3 < Si + 0,4Ag < 0,6
autres éléments < 0,05 chacun et < 0,15 au total.
Le brevet RU2210614C1 décrit un alliage de composition (en % en poids)
Cu: 3,0 - 4,2 Mg: 1,0 - 2,2 Mn: 0,1 - 0,8 Zr : 0,03 - 0,2 Ti : 0,012 - 0,1, V : 0,001 - 0,15 au moins un élément parmi Ni : 0,001 - 0,25 et Co : 0,001 - 0,25, reste aluminium.
L'alliage AA2219 de composition (en % en poids) Cu : 5,8 - 6,8 Mn : 0,20 - 0,40 Ti : 0,02 - 0,10, Zr: 0,10 - 0,25 V: 0,05 - 0,15 Mg < 0,02 est également connu pour des applications à haute température.
Ces alliages présentent cependant des propriétés mécaniques insuffisantes pour certaines applications et posent également des problèmes de recyclage en raison en particulier de la teneur élevée en fer et/ou silicium et/ou nickel et/ou cobalt et/ou vanadium.

On connait par ailleurs des alliages Al-Cu-Mg.
Le brevet US 3,826,688 enseigne un alliage de composition (en % en poids), Cu : 2,9 - 3,7, Mg: 1,3 - 1,7 et Mn: 0,1 - 0,4.
Le brevet US 5,593,516 enseigne un alliage de composition (en % en poids) Cu : 2,5 - 5,5, Mg : 0,1 - 2,3 dans la limite de leur solubilité c'est-à-dire tels que Cu est au plus égal à Cuₘₐₓ = -0,91 (Mg) + 5,59.
La demande de brevet EP 0 038 605 A1 enseigne un alliage de composition (en % en poids), Cu : 3,8 - 4,4, Mg : 1,2 - 1,8 et Mn : 0,3 - 0,9, au maximum 0,12 Si, 0,15 Fe, 0,25 Zn, 0,15 Ti et 0,10 Cr.
Le brevet US 6,444,058 enseigne une composition d'alliage de haute pureté Al-Mg-Cu pour lequel les valeurs efficaces de Cu et de Mg sont définies, notamment par Cu_{target} = Cu_{eff} + 0.74 (Mn - 0.2) + 2,28 (Fe - 0,005), et enseigne un domaine de composition dans le diagramme Cu_{eff}: Mg_{eff} dans lequel la valeur maximale de Mg_{eff} est de l'ordre de 1,4 % en poids.

Il existe un besoin pour des produits en alliage d'aluminium ayant de bonnes performances mécaniques à haute température, typiquement à 150 °C, et étant faciles à fabriquer et à recycler.

### Objet de l'invention

Un premier objet de l'invention est un produit corroyé en alliage d'aluminium de composition, en % en poids,
Cu_{corr}: 2,6 - 3,7
Mg_{corr}: 1,5 - 2,6
Mn : 0,2 - 0,5
Zr : ≤ 0,16
Ti : 0,01 - 0,15
Cr ≤ 0,25
Si ≤ 0,2
Fe ≤ 0,2
autres éléments < 0,05
reste aluminium
avec Cu_{corr} > - 0,9(Mg_{corr}) + 4,3 et Cu_{corr} < - 0,9 (Mg_{corr}) + 5,0
dans lequel Cu_{corr} = Cu - 0,74 (Mn - 0,2) - 2,28 Fe et
Mg_{corr} = Mg - 1,73 (Si - 0,05) pour Si ≥ 0,05 et Mg_{corr} = Mg pour Si<0,05.

Un autre objet de l'invention est un procédé de fabrication d'un produit corroyé selon l'invention comprenant, successivement,
- l'élaboration d'un bain de métal liquide de façon à obtenir un alliage d'aluminium de composition selon l'invention,
- la coulée dudit alliage typiquement sous forme de plaque de laminage, de billette de filage, d'ébauche de barre ou fil,
- optionnellement l'homogénéisation du produit ainsi coulé de façon à atteindre une température comprise entre 450°C et 520° C,
- la déformation avant mise en solution du produit ainsi obtenu,
- la mise en solution du produit ainsi déformé par un traitement thermique permettant d'atteindre une température comprise entre 490 et 520 °C et de préférence entre 500 et 510 °C pendant 15 min à 8 h, puis la trempe,
- optionnellement la déformation à froid du produit ainsi mis en solution et trempé,
- le revenu dans lequel le produit ainsi obtenu atteint une température comprise entre 160 et 210°C et de préférence entre 175 et 195°C pendant 5 à 100 heures et de préférence de 10 à 50h

Encore un autre objet de l'invention est l'utilisation d'un produit corroyé selon l'invention dans une application dans laquelle ledit produit est maintenu à des températures de 100 °C à 200 °C pendant une durée significative d'au moins 200 heures.

### Description des figures

Figure 1 : Représentation du domaine de composition selon l'invention dans le plan Mg_{corr} :Cu_{corr}.
Figure 2 : Evolution de la limite d'élasticité R_{p0,2} avec la durée de vieillissement pour les produits laminés de l'exemple 1 ; Fig 2a : vieillissement à 150 °C, Fig 2b : vieillissement à 200 °C, Fig 2c : vieillissement à 250 °C.
Figure 3 : Evolution de la limite d'élasticité R_{p0,2} avec la durée de vieillissement à 150 °C pour les produits filés de l'exemple 2 ; Fig 3a : état T6, Fig 3b : état T8.

### Description de l'invention

Sauf mention contraire, toutes les indications concernant la composition chimique des alliages sont exprimées comme un pourcentage en poids basé sur le poids total de l'alliage. L'expression 1,4 Cu ou 1,4 (Cu) signifie que la teneur en cuivre exprimée en % en poids est multipliée par 1,4. La désignation des alliages se fait en conformité avec les règlements de The Aluminium Association, connus de l'homme du métier. Les définitions des états métallurgiques sont indiquées dans la norme européenne EN 515.
Les caractéristiques mécaniques statiques en traction, en d'autres termes la résistance à la rupture Rₘ, la limite d'élasticité conventionnelle à 0,2% d'allongement R_{p0,2} et l'allongement à la rupture A%, sont déterminés par un essai de traction selon la norme NF EN ISO 6892-1, le prélèvement et le sens de l'essai étant définis par la norme EN 485-1. Les essais de traction à chaud sont réalisés selon la norme NF EN 10002-5. Les essais de fluage sont réalisés selon la norme ASTM E139-06.

Sauf mention contraire, les définitions de la norme EN 12258 s'appliquent.

Les présents inventeurs ont constaté que de manière surprenante, il existe un domaine de composition des alliages Al-Cu-Mg contenant du Mn qui permet d'obtenir des produits corroyés particulièrement performants à haute température.
La composition des produits corroyés de l'invention est définie en fonction de la teneur en fer, manganèse et silicium.
On définit des teneurs corrigées en Cu et en Mg, appelées Cu_{corr} et Mg_{corr} correspondant aux teneurs de ces éléments qui ne sont pas piégées par des composés intermétalliques contenant du fer, du manganèse ou du silicium. Cette correction est importante pour définir le domaine de composition en Cu et Mg de l'invention car les composés intermétalliques contenant du fer et du manganèse formés avec le cuivre et les composés intermétalliques formés avec le magnésium contenant du silicium ne peuvent généralement pas être mis en solution. Cu_{corr} et Mg_{corr} correspondent donc aux teneurs en Cu et Mg disponibles après mise en solution pour la formation lors du revenu des phases nanométriques contribuant au durcissement.
Les teneurs corrigées sont obtenues à l'aide des équations suivantes : ${Cu}_{corr} = Cu - 0 , 74 \left(Mn-0,2\right) - 2 , 28 Fe$ ${Mg}_{corr} = Mg - 1 , 73 \left(Si-0,05\right)$ pour Si au moins égal à 0,05% en poids et Mg_{corr} = Mg pour une teneur en Si inférieure à 0,05 % en poids.
On peut remarquer que si la teneur en Mn est inférieure à 0,2 % en poids, on calcule ${Cu}_{corr} = Cu - 2 , 28 Fe .$

Pour obtenir l'effet recherché sur les performances mécaniques à haute température, les teneurs en cuivre et en magnésium ainsi corrigées doivent obéir aux inégalités suivantes : ${Cu}_{corr} > - 0 , 9 \left({Mg}_{corr}\right) + 4 , 3 \left({de préférence Cu}_{corr}>-0,9 \left({Mg}_{corr}\right)+4,5\right)$ ${Cu}_{corr} < - 0 , 9 \left({Mg}_{corr}\right) + 5 , 0$ La teneur en magnésium est telle que Mg_{corr} soit compris entre 1,5 et 2,6 % en poids et de préférence entre 1,6 et 2,4 % en poids.
Dans un mode de réalisation avantageux de l'invention, Mg_{corr} est au moins égal à 1,8 % en poids et de préférence au moins égal à 1,9 en % en poids. Ce mode de réalisation est particulièrement avantageux pour les produits à l'état T6.

La teneur en cuivre est telle que Cu_{corr} soit compris entre 2,6 et 3,7 % en poids. Avantageusement Cu_{corr} est au moins 2,7 % en poids et de préférence au moins 2,8 % en poids.
A partir des équations indiquées et des conditions requises pour Mg_{corr} et Cu_{corr} on peut établir que la teneur en cuivre maximale est de 4,33 % en poids, correspondant à une teneur corrigée Cu_{corr} = 3,65 % en poids, obtenue pour une teneur en fer de 0,2 % en poids, une teneur en manganese de 0,5 %en poids et une teneur corrigée Mg_{corr} de 1,5 % en poids, correspondant par exemple à une teneur en Mg de 1,5 % en poids et une teneur en silicium de 0,05 % en poids. La teneur en cuivre minimale est de 2.6 % en poids, correspondant à une teneur corrigée Cu_{corr} = 2,6 % en poids obtenue pour une teneur en fer de 0 % en poids et une teneur en manganèse de 0,2 % en poids.
La teneur en magnésium maximale est de 2,86 % en poids correspondant à une teneur en Mg_{corr} de 2,6 % en poids, obtenue pour une teneur en en Si de 0,2 % en poids. La teneur en magnésium minimale est de 1,5 % en poids, obtenue pour une teneur en Si de 0 % en poids. On peut également noter que pour une teneur Mg_{corr} au moins égale à 1,9 % en poids, et une teneur maximale en fer et en silicium de 0,08 % en poids, la teneur en cuivre maximale est de 3,69 % en poids, obtenue pour une teneur en manganese de 0,5 % en poids et correspondant à une teneur corrigée Cu_{corr} de 3,29 % en poids.

Le domaine correspondant dans le plan Mg_{corr}:Cu_{corr} est représenté sur la Figure 1.

Indépendamment des valeurs Mg_{corr} et Cu_{corr} un domaine avantageux de composition des produits selon l'invention a une teneur en magnésium comprise entre 1,6 et 2,2 % en poids et de préférence entre 1,8 et 2,1 % en poids et/ou une teneur en cuivre comprise entre 2,8 et 3,7 % en poids et de préférence entre 2,9 et 3,4 % en poids.

Les produits selon l'invention contiennent 0,2 à 0,5 % en poids de manganèse ce qui contribue notamment au contrôle de la structure granulaire. Les présents inventeurs ont constaté que l'addition simultanée de manganèse et de zirconium est avantageuse pour améliorer encore le contrôle de la structure granulaire. Avantageusement, la teneur en Zr est au moins égale à 0,07 en % en poids et de préférence au moins égale à 0,08 en % en poids. Dans un mode de réalisation avantageux, les produits selon l'invention contiennent 0,09 à 0,15 % en poids de zirconium et 0,25 à 0,45 % en poids de manganèse.
La teneur en chrome est au maximum de 0,25% en poids. Dans un mode de réalisation de l'invention, la teneur en chrome est comprise entre 0,05 et 0,25 % en poids et peut contribuer notamment au contrôle de la structure granulaire. Cependant la présence de chrome peut poser des problèmes de recyclage et de sensibilité à la trempe, notamment pour les produits dont l'épaisseur est au moins de 50 mm. Dans un autre mode de réalisation, la teneur en chrome est inférieure à 0,05 % en poids.
La teneur en titane est comprise entre 0,01 et 0,15 % en poids. L'addition de titane contribue notamment à l'affinage des grains lors de la coulée. Dans un mode de réalisation, on préfère limiter l'addition de titane à une valeur maximale de 0,05 % en poids. Cependant un affinage plus important peut s'avérer utile. Ainsi, dans un autre mode de réalisation de l'invention, la teneur en titane est comprise entre 0,07 et 0,14 % en poids.
Les teneurs en fer et en silicium sont au maximum de 0,2 % en poids chacune. Dans un mode de réalisation avantageux de l'invention, les teneurs en fer et/ou en silicium sont au maximum de 0,1% en poids et de préférence 0,08 % en poids. Les équations permettant de calculer Cu_{corr} et Mg_{corr} tiennent compte des variations de Fe et Si, ainsi pour atteindre une valeur identique de Cu_{corr} on ajoute davantage de cuivre quand la teneur en fer augmente.
La teneur des autres éléments est inférieure à 0,05 % en poids. Le reste est de l'aluminium.

Les produits corroyés selon l'invention sont typiquement des tôles, des profilés, des barres ou des fils, mais peuvent également être des vis, boulons ou des rivets.

Le procédé de fabrication des produits selon l'invention comprend les étapes successives d'élaboration de l'alliage, coulée, optionnellement homogénéisation, déformation, mise en solution, trempe, optionnellement déformation à froid et revenu.

Dans une première étape, on élabore un bain de métal liquide de façon à obtenir un alliage d'aluminium de composition selon l'invention. Le bain de métal liquide est ensuite coulé typiquement sous forme de plaque de laminage, de billette de filage, d'ébauche de barre ou fil.
Avantageusement, le produit ainsi coulé est ensuite homogénéisé de façon à atteindre une température comprise entre 450°C et 520° C et de préférence entre 500 °C et 510°C pendant une durée comprise entre 5 et 60 heures. Le traitement d'homogénéisation peut être réalisé en un ou plusieurs paliers.
Le produit est ensuite déformé typiquement par laminage, filage et/ou étirage et/ou tréfilage et/ou frappe.
Le produit ainsi déformé est ensuite mis en solution par un traitement thermique permettant d'atteindre une température comprise entre 490 et 520 °C et de préférence entre 500 et 510 °C pendant 15 min à 8 h, puis trempé.
La qualité de la mise en solution peut être évaluée par calorimétrie et/ou microscopie optique. L'objectif étant que le Cu et le Mg soient en solution solide à l'exception du Cu et du Mg lié dans les composés intermétalliques contenant du manganèse du fer et/ou du silicium.
Le produit peut ensuite optionnellement subir une déformation à froid.
Finalement, un revenu est réalisé dans lequel le produit atteint une température comprise entre 160 et 210°C et de préférence entre 175 et 195°C pendant 5 à 100 heures et de préférence de 10 à 50h. Le revenu peut-être réalisé en un ou plusieurs paliers. De préférence, les conditions de revenu sont déterminées pour que la résistance mécanique Rp_{0,2} soit maximale (revenu « au pic »).

Il existe deux principaux modes de réalisation du procédé selon l'invention en fonction de la forme des produits corroyés. Un premier mode de réalisation du procédé selon l'invention permet la fabrication de tôles ou de profilés. Un second mode de réalisation du procédé selon l'invention permet la fabrication de fils ou barres, tels que notamment des ébauches pour usinage, des ébauches pour forge, des ébauches boulonnerie, des fils à rivet, des ébauches visserie et aussi des boulons, vis et rivets.

Le premier mode de réalisation du procédé selon l'invention comprend les étapes successives d'élaboration de l'alliage, coulée sous forme de plaque ou billette, optionnellement homogénéisation, déformation à chaud, mise en solution, trempe, optionnellement déformation à froid et revenu.
Dans le premier mode de réalisation du procédé selon l'invention le bain de métal liquide est coulé sous forme de plaque de laminage ou de billette de filage.
La plaque de laminage ou la billette de filage optionnellement homogénéisée est ensuite déformée à chaud par laminage ou filage. La déformation à chaud du premier mode de réalisation est réalisée de façon à maintenir une température d'au moins 300 °C. Avantageusement, on maintient une température d'au moins 350 °C et de préférence d'au moins 380 °C au cours de la déformation à chaud.
Dans le premier mode de réalisation du procédé selon l'invention on ne réalise pas de déformation à froid significative, notamment par laminage à froid, entre la déformation à chaud et la mise en solution. En effet, une telle étape de déformation à froid risquerait de conduire à une structure recristallisée qui est indésirable dans le cadre de l'invention pour les produits corroyés sous forme de tôles ou de profilés. Une déformation à froid significative est typiquement une déformation d'au moins environ 5%.
La tôle ou le profilé ainsi obtenu est ensuite mis en solution par un traitement thermique permettant d'atteindre une température comprise entre 490 et 520 °C et de préférence entre 500 et 510 °C pendant 15 min à 8 h, puis trempé typiquement avec de l'eau.

La combinaison de la composition choisie, en particulier de la teneur en manganèse, et de la gamme de transformation, en particulier la température de déformation à chaud et l'absence de déformation à froid significative avant mise en solution, permet d'obtenir des tôles ou des profilés ayant une structure granulaire essentiellement non-recristallisée. Par structure granulaire essentiellement non-recristallisée, on entend un taux de structure granulaire non-recristallisée à mi-épaisseur supérieur à 70 % et de préférence supérieur à 85%.

La tôle ou le profilé obtenu peut ensuite subir optionnellement une déformation à froid. Avantageusement, la déformation à froid est une traction contrôlée avec un allongement permanent de 2 à 5% permettant d'améliorer la résistance mécanique et d'obtenir après revenu un état T8.
En l'absence de déformation à froid ou en présence d'une faible déformation à froid ne permettant pas d'améliorer les caractéristiques mécaniques, on obtient après revenu un produit à l'état T6.

Les tôles et profilés obtenus selon le premier mode de réalisation du procédé de l'invention ont l'avantage de présenter une résistance mécanique élevée et de bonnes performances à haute température. Ainsi les tôles et profilés selon l'invention présentent de préférence à l'état T8 dans la direction longitudinale une limite d'élasticité R_{p0,2} d'au moins 440 MPa, préférentiellement d'au moins 450 MPa et de manière préférée d'au moins 455 MPa. Pour les profilés selon l'invention à l'état T8 on peut obtenir avantageusement dans la direction longitudinale une limite d'élasticité R_{p0,2} d'au moins 470 MPa. Après vieillissement à 150 °C pendant 2000h, la diminution de la limite d'élasticité des tôles et profilés selon l'invention à l'état T8 dans la direction longitudinale est avantageusement inférieure à 12% de préférence inférieure à 10% et de manière préférée inférieure à 8%.
Les profilés selon l'invention présentent avantageusement à l'état T8 une limite d'élasticité mesurée à 150 °C dans la direction longitudinale d'au moins 370 MPa et de préférence d'au moins 380 MPa.
A l'état T6, les tôles ou profilés faits dans le mode de réalisation dans lequel la teneur en Mg est telle que Mg_{corr} soit au moins égal à 1,8 % en poids présentent avantageusement une limite d'élasticité mesurée à 150 °C dans la direction longitudinale d'au moins 340 MPa et une diminution de limite d'élasticité après 2000h de vieillissement à 150 °C inférieure à 5%.

Le second mode de réalisation du procédé selon l'invention comprend les étapes successives d'élaboration de l'alliage, coulée sous forme d'ébauche de fil ou barre, optionnellement homogénéisation, déformation à chaud et/ou à froid par filage et/ou étirage et/ou tréfilage et optionnellement par frappe ultérieure du fil ou de la barre obtenus pour obtenir des vis, boulons ou rivets, mise en solution, trempe et revenu.
Dans le second mode de réalisation du procédé selon l'invention le bain de métal liquide est coulé sous forme d'ébauche de fil ou barre, de préférence sur une roue de coulée, typiquement avec le procédé de coulée continue connu sous le nom de « Properzi ». L'ébauche de fil ou barre peut également être une billette de filage.
L'ébauche de fil ou barre est ensuite déformée à chaud et/ou à froid par filage et/ou étirage et/ou tréfilage. En particulier, si l'ébauche de fil ou barre est une billette de filage, elle sera filée à chaud avant d'être déformée à froid par étirage et/ou tréfilage, tandis que si l'ébauche de fil ou barre a été obtenue par coulée continue et déformation à chaud en sortie de roue de coulée, il ne sera nécessaire que de la déformer à froid.
Optionnellement, le fil ou la barre obtenue peut être à ce stade frappée pour obtenir des vis, boulons ou rivets.
Le produit ainsi obtenu est ensuite mis en solution par un traitement thermique permettant d'atteindre une température comprise entre 490 et 520 °C et de préférence entre 500 et 510 °C pendant 15 min à 8 h, puis trempé typiquement avec de l'eau.

La combinaison de la composition choisie, en particulier de la teneur en manganèse, et de la déformation réalisée permet d'obtenir dans le second mode de réalisation du procédé selon l'invention des produits ayant une structure granulaire essentiellement recristallisée. Par structure essentiellement recristallisée on entend un taux de recristallisation d'au moins 80% et de préférence une structure à grains fins et de taille homogène.
Le produit obtenu peut ensuite subir optionnellement une déformation à froid.
Cependant, dans la fabrication de certains produits, tels que notamment les boulons, les vis et les rivets, il est difficile de réaliser une déformation à froid après mise en solution et trempe. Avantageusement, le produit ne subit pas de déformation à froid après mise en solution et trempe et on obtient après revenu un état T6. Un alliage particulièrement avantageux pour l'état T6 a une teneur en Mg telle que Mg_{corr} soit au moins égal à 1,8 % en poids.
D'autre part, la fabrication de produits tels que fil, boulon, rivet, vis, à l'état T8 et ayant une structure granulaire essentiellement recristallisée en alliage selon l'invention est avantageuse.
Les produits obtenus selon le second mode de réalisation du procédé de l'invention présentent avantageusement à l'état T8 dans la direction longitudinale une limite d'élasticité R_{p0,2} d'au moins 460 MPa, de préférence d'au moins 480 MPa et après vieillissement à 150 °C pendant 2000h, une diminution de la limite d'élasticité dans la direction longitudinale inférieure à 10% de préférence inférieure à 8% .
Les produits selon l'invention sont particulièrement utiles pour des applications dans lesquelles les produits sont maintenus à des températures de 100 °C à 200 °C, typiquement à environ 150 °C, pendant une durée significative d'au moins 200 heures et de préférence d'au moins 2000 heures.
Ainsi les produits selon l'invention sont utiles pour les pièces d'attache destinées à être utilisées dans un moteur typiquement pour automobile, telles que des vis ou des boulons ou des rivets. Les produits selon l'invention sont également utiles pour la fabrication de pièces de la nacelle et/ou de mats d'accrochage des avions. La nacelle désigne l'ensemble des supports et capots d'un moteur d'un avion multi moteurs: Les produits selon l'invention sont utiles aussi pour la fabrication de bords d'attaque d'aile d'avion. Les produits selon l'invention sont également utiles pour la fabrication de fuselage d'avions supersoniques.

Ces aspects, ainsi que d'autres de l'invention sont expliqués plus en détail à l'aide des exemples illustratifs et non limitatifs suivants.

### Exemples

### Exemple 1.

Dans cet exemple 4 alliages ont été coulés sous la forme de plaques de dimension 70x170x27 mm. Les alliages A-1 et C-1 ont une composition selon l'invention.

La composition des alliages est donnée dans le tableau 1.

**Tableau 1 composition (% en poids)**

| **Alliage** | **Si** | **Fe** | **Cu** | **Mn** | **Mg** | **Ti** | **Zr** | **Cu_{corr}** | **Mg_{corr}** |
|---|---|---|---|---|---|---|---|---|---|
| A-1 (Inv.) | 0,04 | 0,05 | 3,3 | 0,34 | 1,9 | 0,02 | 0,11 | 3,1 | 1,9 |
| C-1 (Inv.) | 0,04 | 0,05 | 3,7 | 0,34 | 1,6 | 0,02 | 0,11 | 3,5 | 1,6 |
| B-1 (Réf.) | 0,04 | 0,05 | 4,2 | 0,34 | 1,3 | 0,02 | 0,11 | 4,0 | 1,3 |
| D-1 (Réf.) | 0,04 | 0,05 | 5,4 | 0,35 | 0,3 | 0,02 | 0,11 | 5,2 | 0,3 |

| | | | | | | | | | |
|---|---|---|---|---|---|---|---|---|---|
| Inv. : Inventnion Ref. : Référence | | | | | | | | | |

Les plaques ont été homogénéisées à une température comprise entre 500 °C et 540 °C, adaptée en fonction de l'alliage, laminées à chaud jusqu'à une épaisseur de 15 mm, mises en solution à une température comprise entre 500 °C et 540 °C, adaptée en fonction de l'alliage, trempées à l'eau par immersion, tractionnées de 3 à 4 % et revenues à 190 °C pour atteindre le pic de limite d'élasticité en traction à l'état T8. Ainsi la plaque en alliage A-1 a été homogénéisée en deux paliers de 10h à 500 °C puis 20h à 509 °C, la tôle obtenue après laminage étant mise en solution 2h à 507 °C et revenue 12h à 190 °C. La plaque en alliage B-1 a été homogénéisée en deux paliers de 10h à 500 °C puis 20h à 503 °C, la tôle obtenue après laminage étant mise en solution 2h à 500 °C et revenue 8h à 190 °C. La plaque en alliage C-1 a été homogénéisée en deux paliers de 10h à 500 °C puis 20h à 503 °C, la tôle obtenue après laminage étant mise en solution 2h à 504 °C et revenue 12h à 190 °C . La plaque en alliage D-1 a été homogénéisée en deux paliers de 10h à 500 °C puis 20h à 536 °C, la tôle obtenue après laminage étant mise en solution 2h à 535 °C et revenue 8h à 190 °C.

Les tôles obtenues présentaient une structure granulaire essentiellement non-recristallisée. Les tôles ainsi obtenues ont été caractérisées dans la direction longitudinale avant et après vieillissement à plusieurs températures et pour plusieurs durées. Les résultats sont présentés dans le tableau 2

**Tableau 2 - Propriétés mécaniques obtenues à mi-épaisseur sens L avant et après vieillissement (MPa)**

| **Température de vieillissement (°C)** | **Durée de vieillissement (h)** | **A-1** | | **C-1** | | **B-1** | | **D-1** | |
|---|---|---|---|---|---|---|---|---|---|
| | | R_{0.2} | Rm | R_{0.2} | Rm | R_{0.2} | Rm | R_{0.2} | Rm |
| Pas de vieillissement | | 456 | 476 | 468 | 485 | 470 | 483 | 385 | 447 |
| 150 | 500 | 450 | 471 | 471 | 487 | 451 | 488 | 379 | 442 |
| 150 | 1000 | 447 | 467 | 462 | 484 | 427 | 472 | 372 | 438 |
| 150 | 2000 | 436 | 467 | 440 | 473 | 411 | 463 | 375 | 450 |
| 150 | 5000 | 421 | 455 | 424 | 466 | 386 | 449 | 352 | 431 |
| 200 | 500 | 355 | 398 | 353 | 417 | 312 | 365 | 288 | 375 |
| 200 | 1000 | 340 | 405 | 332 | 404 | 295 | 380 | 273 | 360 |
| 200 | 2000 | 314 | 380 | 308 | 381 | 264 | 355 | 261 | 352 |
| 200 | 5000 | 274 | 360 | 269 | 358 | 221 | 316 | 245 | 333 |
| 250 | 200 | 305 | 382 | 301 | 374 | 263 | 354 | 262 | 352 |
| 250 | 400 | 245 | 335 | 235 | 327 | 203 | 300 | 234 | 324 |
| 250 | 600 | 176 | 284 | 163 | 265 | 145 | 252 | 222 | 314 |
| 250 | 800 | 150 | 265 | 136 | 246 | 109 | 222 | 215 | 311 |

L'évolution des propriétés mécaniques avec la durée de vieillissement pour les différentes températures étudiées sont représentées sur les Figures 2a à 2c. On constate que pour une température de vieillissement de 200 °C, les tôles selon l'invention (A-1 et C-1) présentent pour 2000h de vieillissement une limite d'élasticité améliorée de plus de 15% par rapport aux tôles de référence (B-1 et D-1).

### Exemple 2.

Dans cet exemple deux alliages ont été coulés sous la forme de billettes de diamètre 200 mm. Ces alliages A-2 et C-2 ont une composition selon l'invention.
Les compositions sont données dans le tableau 3.

**Tableau 3 - composition (% en poids)**

| **Alliage** | **Si** | **Fe** | **Cu** | **Mn** | **Mg** | **Ti** | **Zr** | **Cu_{corr}** | **Mg_{corr}** |
|---|---|---|---|---|---|---|---|---|---|
| A-2 (Inv.) | 0,06 | 0,04 | 3,0 | 0,33 | 2,0 | 0,02 | 0,10 | 2,8 | 2,0 |
| C-2 (Inv.) | 0,04 | 0,04 | 3,7 | 0,34 | 1,6 | 0,02 | 0,11 | 3,5 | 1,6 |

| | | | | | | | | | |
|---|---|---|---|---|---|---|---|---|---|
| Inv. : Invention | | | | | | | | | |

Les billettes ont été homogénéisées à une température comprise entre 500 °C et 520 °C, adaptée en fonction de l'alliage et filées pour obtenir des barres cylindriques de diamètre 13 mm, mises en solution à une température comprise entre 500 °C et 520 °C, adaptée en fonction de l'alliage, trempées à l'eau. Ainsi la billette en alliage A-2 a été homogénéisée 24h à 508 °C et les barres obtenues mises en solution 1h à 506 °C. La billette en alliage C-2 a été homogénéisée 24h à 508 °C et les barres obtenues mises en solution 1h à 503 °C. Certaines barres ont été tractionnées de 3 à 4 % d'autres barres n'ont pas été tractionnées, toutes les barres ont finalement subit un revenu au pic pour obtenir un état T6 (non tractionné, 20h à 190 °C pour A-2 et 16h à 190 °C pour C-2) ou T8 (tractionné, 12h à 190 °C pour les deux alliages). Les profilés obtenus présentaient une structure granulaire essentiellement non-recristallisée.

Pour référence, on a utilisé des fils en alliage 6056 à l'état T6 de diamètre 12 mm et des barres en alliage 2618 à l'état T8 de diamètre 40 mm.
Les propriétés mécaniques dans la direction longitudinale avant et après vieillissement à 150 °C sont données dans le Tableau 4.

**Tableau 4 - Propriétés mécaniques sens L à mi-diamètre**

| **Durée de vieillissement (h) à 150 °C** | **Alliage** | **Etat Métallurgique** | **R_{p0,2} (MPa)** | **Rₘ (MPa)** | **Allongement %** |
|---|---|---|---|---|---|
| 0 | A-2 | T8 | 514 | 538 | 10 |
| 0 | C-2 | T8 | 476 | 510 | 11 |
| 0 | 2618 | T8 | 434 | 459 | 8 |
| 0 | A-2 | T6 | 397 | 478 | 11 |
| 0 | C-2 | T6 | 402 | 492 | 12 |
| 0 | 6056 | T6 | 378 | 412 | 15 |
| 1000 | A-2 | T8 | 480 | 515 | 11 |
| 1000 | C-2 | T8 | 467 | 507 | 12 |
| 1000 | 2618 | T8 | 415 | 447 | 9 |
| 1000 | A-2 | T6 | 393 | 471 | 11 |
| 1000 | C-2 | T6 | 363 | 455 | 13 |
| 1000 | 6056 | T6 | 375 | 397 | 13 |
| 2000 | A-2 | T8 | 453 | 491 | 4 |
| 2000 | C-2 | T8 | 447 | 491 | 5 |
| 2000 | 2618 | T8 | 402 | 439 | 4 |
| 2000 | A-2 | T6 | 399 | 468 | 5 |
| 2000 | C-2 | T6 | 332 | 429 | 6 |
| 2000 | 6056 | T6 | 359 | 384 | 6 |

Ces résultats sont également présentés dans les Figures 3a et 3b. A l'état T6, l'alliage A-2 est particulièrement stable thermiquement.

Des essais de caractérisation en traction à la température de 150 °C ont également été effectués selon la norme NF EN 10002-5.
Les résultats sont présentés dans le Tableau 5.

**Tableau 5. Caractérisation des propriétés mécaniques sens L à 150 °C**

| **Alliage** | **Etat** | **R_{p0,2} (MPa)** | **Rₘ (MPa)** | **Allongement %** |
|---|---|---|---|---|
| 6056 | T6 | 333 | 343 | 16 |
| A-2 | T6 | 349 | 412 | 18 |
| C-2 | T6 | 338 | 405 | 18 |
| 2618 | T8 | 357 | 390 | 14 |
| A-2 | T8 | 398 | 420 | 17 |
| C-2 | T8 | 385 | 413 | 17 |

On constate que les produits selon l'invention présentent, notamment, une résistance à rupture nettement supérieure à celle des produits de référence classiquement utilisés tels que l'alliage 6056 (T6) ou l'alliage 2618 (T8).

Des essais de fluage ont été réalisés selon la norme ASTM E139-06 pour une contrainte de 285 MPa et à une température de 150 °C. On a notamment mesuré la durée de vie, la déformation après 200h et la vitesse de fluage stationnaire. Les résultats sont rassemblés dans le Tableau 6.

**Tableau 6 Sens L**

| **Alliage** | **Etat** | **Durée de vie en fluage (h)** | | **Déformation après 200h (%)** | | **Vitesse de fluage stationnaire (s-1)** | |
|---|---|---|---|---|---|---|---|
| | | épr. n°1 | épr. n°2 | épr. n°1 | épr. n°2 | épr. n°1 | épr. n°2 |
| 6056 | T6 | 310 | 393 | 0,30 | 0,30 | 3,3E-09 | 3,7E-09 |
| A-2 | T6 | 377 | 458 | 0,47 | 0,50 | 6,6E-09 | 6,7E-09 |
| C-2 | T6 | 487 | 730 | 0,51 | 0,43 | 6,5E-09 | 5,5E-09 |
| 2618 | T8 | 343 | 283 | 0,89 | 1,41 | 1,1E-08 | 1,5E-08 |
| A-2 | T8 | > 827.9 | > 779.9 | 0,25 | 0,40 | 1.9E-09 | 2,8E-09 |
| C-2 | T8 | > 825.2 | > 817.8 | 0,26 | 0,26 | 4,1E-09 | 3,8E-09 |

| | | | | | | | |
|---|---|---|---|---|---|---|---|
| épr. : éprouvette | | | | | | | |

### Exemple 3.

Dans cet exemple une barre cylindrique en alliage C-2 de diamètre 13mm a été obtenue par filage à chaud à partir d'une billette homogénéisée 24h à 508 °C. La barre a ensuite été étirée à froid pour obtenir un fil de diamètre 10;55 mm. Le fil ainsi obtenu a été mis en solution 1 heure à 503 °C, tractionné de 3 à 4 % puis revenu 12h à 190 °C pour obtenir un état T8.

La structure granulaire du fil ainsi obtenu, telle que observée en particulier dans le plan TLxTC a mi épaisseur, était essentiellement recristallisée et présentait un grain fin et homogène

Les propriétés mécaniques obtenues dans la direction longitudinale avant et après vieillissement à 150 °C sont données dans le Tableau 7.

**Tableau 7 - Propriétés mécaniques sens L à mi-diamètre du fil de diamètre 10,55 mm**

| **Durée de vieillissement (h) à 150°C** | **Alliage** | **Etat Métallurgique** | **R_{p0,2} (MPa)** | **Rₘ (MPa)** | **Allongement %** |
|---|---|---|---|---|---|
| 0 | C-2 | T8 | 503 | 522 | 7,8 |
| 1000 | C-2 | T8 | 462 | 494 | 6,9 |
| 2000 | C-2 | T8 | 471 | 508 | 7,7 |
| Mesure à 150 °C | C-2 | T8 | 397 | 428 | |

## Revendications

1. Produit corroyé sélectionné dans le groupe constitué de tôle, profilé, barre, fil, vis, boulon et rivet, obtenu par un procédé comprenant les étapes successives d'élaboration d'un alliage, coulée, optionnellement homogénéisation, déformation, mise en solution, trempe, optionnellement déformation à froid et revenu, ledit alliage étant un alliage d'aluminium de composition, en % en poids,
CU_{corr}: 2,6 - 3,7
Mg_{corr} : 1,5 - 2,6
Mn : 0,2 - 0,5
Zr : ≤ 0,16
Ti : 0,01 - 0,15
Cr ≤ 0,25
Si ≤ 0,2
Fe ≤ 0,2
autres éléments < 0,05
reste aluminium
avec Cu_{corr} > - 0,9(Mg_{corr}) + 4,3 et Cu_{corr} < - 0,9 (Mg_{corr}) + 5,0
dans lequel Cu_{corr} = Cu - 0,74 (Mn - 0,2) - 2,28 Fe et
Mg_{corr} = Mg - 1,73 (Si - 0,05) pour Si ≥ 0,05 et Mg_{corr} = Mg pour Si<0,05, Cu_{corr} et Mg_{corr} correspondant aux teneurs de Cu et Mg qui ne sont pas piégées par des composés intermétalliques contenant du fer, du manganèse ou du silicium.

2. Produit corroyé selon la revendication 1 dans lequel Mg_{corr} est au moins égal à 1,8 % en poids et de préférence au moins égal à 1,9 en % en poids.

3. Produit corroyé selon la revendication 1 ou la revendication 2 dans lequel Zr est au moins égal à 0,07 en % en poids et de préférence au moins égal à 0,08 en % en poids.

4. Produit corroyé selon une quelconque des revendications 1 à 3 **caractérisé en ce qu'**il s'agit d'une tôle ou d'un profilé dont la structure granulaire est essentiellement non-recristallisée.

5. Produit corroyé selon la revendication 4 présentant à l'état T8 dans la direction longitudinale une limite d'élasticité R_{p0,2} d'au moins 440 MPa et de préférence d'au moins 450 MPa et présentant après vieillissement à 150 °C pendant 2000h, une diminution de la limite d'élasticité dans la direction longitudinale inférieure à 12% et de préférence inférieure à 10%.

6. Produit corroyé selon la revendication 4 dans lequel Mg_{corr} est au moins égal à 1,8 % en poids et présentant à l'état T6 une limite d'élasticité mesurée à 150 °C dans la direction longitudinale d'au moins 340 MPa et une diminution de limite d'élasticité après 2000h de vieillissement à 150 °C inférieure à 5%.

7. Produit corroyé selon une quelconque des revendications 1 à 3 **caractérisé en ce qu'**il s'agit d'un fil ou d'une barre ou d'un boulon ou d'une vis ou d'un rivet présentant une structure granulaire essentiellement recristallisée.

8. Produit corroyé selon la revendication 7 présentant à l'état T8 dans la direction longitudinale une limite d'élasticité R_{p0,2} d'au moins 460 MPa, de préférence d'au moins 480 MPa et après vieillissement à 150 °C pendant 2000h, une diminution de la limite d'élasticité dans la direction longitudinale inférieure à 10% et de préférence inférieure à 8%.

9. Procédé de fabrication d'un produit corroyé selon une des revendications 1 à 8 comprenant successivement
- l'élaboration d'un bain de métal liquide de façon à obtenir un alliage d'aluminium de composition selon une quelconque des revendications 1 à 3,
- la coulée dudit alliage typiquement sous forme de plaque de laminage, de billette de filage, d'ébauche de barre ou fil,
- optionnellement l'homogénéisation du produit ainsi coulé de façon à atteindre une température comprise entre 450°C et 520° C,
- la déformation avant mise en solution du produit ainsi obtenu,
- la mise en solution du produit ainsi déformé par un traitement thermique permettant d'atteindre une température comprise entre 490 et 520 °C et de préférence entre 500 et 510 °C pendant 15 min à 8 h, puis la trempe,
- optionnellement la déformation à froid du produit ainsi mis en solution et trempé,
- le revenu dans lequel le produit ainsi obtenu atteint une température comprise entre 160 et 210°C et de préférence entre 175 et 195°C pendant 5 à 100 heures et de préférence de 10 à 50h.

10. Procédé selon la revendication 9 dans lequel
- ladite coulée de l'alliage est faite sous forme de plaque de laminage ou de billette de filage,
- ladite déformation avant mise en solution est effectuée par laminage ou filage à chaud de façon à maintenir une température d'au moins 300 °C, sans réaliser de déformation à froid significative.

11. Procédé selon la revendication 10 dans lequel ladite déformation à froid du produit mis en solution et trempé est effectuée par une traction contrôlée avec un allongement permanent de 2 à 5% afin d'obtenir après revenu un état T8.

12. Procédé selon la revendication 9 dans lequel
- ladite coulée de l'alliage est faite sous forme d'ébauche de fil ou barre,
- ladite déformation avant mise en solution est effectuée par filage et/ou étirage et/ou tréfilage à chaud et/ou à froid pour obtenir un fil ou une barre, et optionnellement par frappe ultérieure du fil ou de la barre obtenus pour obtenir des vis, boulons ou rivets,
- il n'y a pas de déformation à froid du produit mis en solution et trempé
- l'état métallurgique final après revenu est un état T6.

13. Utilisation d'un produit corroyé selon une quelconque des revendications 1 à 7 dans une application dans laquelle ledit produit est maintenu à des températures de 100 °C à 200 °C pendant une durée significative d'au moins 200 heures.

14. Utilisation selon la revendication 13 dans laquelle ledit produit est une pièce d'attache destinées à être utilisées dans un moteur typiquement pour automobile, telles qu'une vis ou un boulon ou un rivet.

15. Utilisation selon la revendication 13 dans laquelle ledit produit est une pièce de nacelle et/ou de mat d'accrochage d'avion ou de bord d'attaque d'aile d'avion ou de fuselage d'avion supersonique.

## Patentansprüche

1. Kneterzeugnis ausgewählt aus der Gruppe bestehend aus Blechen, Profilen, Stangen/Stäben, Drähten, Schrauben, Bolzen und Nieten, erhältlich durch ein Verfahren mit den aufeinanderfolgenden Schritten: Herstellen einer Legierung, Gießen, wahlweise Homogenisieren, Umformen, Lösungsglühen, Abschrecken, wahlweise Kaltumformen und Auslagern, wobei die Legierung eine Aluminiumlegierung ist, enthaltend (in Gew.-%):
Cu_{corr}: 2,6 - 3,7
Mg_{corr}: 1,5 - 2,6
Mn: 0,2 - 0,5
Zr: ≤ 0,16
Ti: 0,01 - 0,15
Cr ≤ 0,25
Si ≤ 0,2
Fe ≤ 0,2
weitere Elemente < 0,05
Rest Aluminium
mit Cu_{corr} > - 0,9 (Mg_{corr}) + 4,3 und CUcorr< - 0,9 (Mg_{corr}) + 5,0,
wobei Cu_{corr}= Cu - 0,74 (Mn - 0,2) - 2,28 Fe und
Mg_{corr} = Mg - 1,73 (Si - 0,05) für Si ≥ 0,05 und Mg_{corr} = Mg für Si < 0,05, wobei Cu_{corr} und Mg_{corr} Cu- und Mg-Gehalte sind, die nicht von intermetallischen Verbindungen mit Eisen, Mangan oder Silicium eingefangen sind.

2. Kneterzeugnis nach Anspruch 1, bei dem Mg_{corr} mindestens 1,8 Gew.-% und vorzugsweise mindestens 1,9 Gew.% beträgt.

3. Kneterzeugnis nach Anspruch 1 oder Anspruch 2, bei dem Zr mindestens 0,07 Gew.-% und vorzugsweise mindestens 0,08 Gew.% beträgt.

4. Kneterzeugnis nach irgendeinem der Ansprüche 1 bis 3, **dadurch gekennzeichnet, dass** es sich um ein Blech oder Profil handelt, dessen Korngefüge im Wesentlichen nicht rekristallisiert ist.

5. Kneterzeugnis nach Anspruch 4, welches im Zustand T8 in Längsrichtung eine Dehngrenze R_{p0,2} von mindestens 440 MPa und vorzugweise mindestens 450 MPa und nach Alterung bei 150°C für eine Dauer von 2000h eine Abnahme der Dehngrenze in Längsrichtung von weniger als 12 % und vorzugsweise weniger als 10 % aufweist.

6. Kneterzeugnis nach Anspruch 4, bei dem Mg_{corr} mindestens 1,8 Gew.-% beträgt und das im Zustand T6 eine in Längsrichtung gemessene 0,2 %-Dehngrenze von mindestens 340 MPa und nach 2000h Alterung bei 150°C eine Abnahme der Dehngrenze von weniger als 5 % aufweist.

7. Kneterzeugnis nach irgendeinem der Ansprüche 1 bis 3, **dadurch gekennzeichnet, dass** es sich um Draht oder Stangenmaterial oder einen Bolzen oder eine Schraube oder einen Niet mit einem im Wesentlichen nicht rekristallisierten Korngefüge handelt.

8. Kneterzeugnis nach Anspruch 7, welches im Zustand T8 in Längsrichtung eine Dehngrenze R_{p0,2} von mindestens 460 MPa, vorzugsweise mindestens 480 MPa und nach Alterung bei 150°C für eine Dauer von 2000h eine Abnahme der Dehngrenze in Längsrichtung von weniger als 10 % und vorzugsweise weniger als 8 % aufweist.

9. Verfahren zur Herstellung eines Kneterzeugnisses nach einem der Ansprüche 1 bis 8, bei dem aufeinanderfolgend
- ein Flüssigmetallbad hergestellt wird, um eine Aluminiumlegierung mit einer Zusammensetzung nach irgendeinem der Ansprüche 1 bis 3 zu erhalten,
- die Legierung typischerweise zu Walzbarren, Pressbarren, Vormaterial für Stangenmaterial oder Drähte vergossen wird,
- das gegossene Erzeugnis wahlweise homogenisiert wird, um eine Temperatur zwischen 450°C und 520°C zu erreichen,
- das erhaltene Erzeugnis vor dem Lösungsglühen umgeformt wird,
- das umgeformte Erzeugnis durch eine Wärmebehandlung bei einer Temperatur zwischen 490 und 520°C und vorzugsweise zwischen 500 und 510°C für 15 min bis 8 h lösungsgeglüht und anschließend abgeschreckt wird,
- das lösungsgeglühte und abgeschreckte Erzeugnis wahlweise kalt umgeformt wird,
- das erhaltene Erzeugnis bei einer Temperatur zwischen 160 und 210°C und vorzugsweise zwischen 175 und 195°C für 5 bis 100 Stunden und vorzugsweise 10 bis 50 Stunden ausgelagert wird.

10. Verfahren nach Anspruch 9, bei dem
- die Legierung zu Walzbarren oder Pressbarren vergossen wird,
- die Umformung vor dem Lösungsglühen durch Warmwalzen oder Warmpressen bei Halten einer Temperatur von mindestens 300°C erfolgt, ohne signifikante Kaltumformung.

11. Verfahren nach Anspruch 10, bei dem die Kaltumformung des lösungsgeglühten und abgeschreckten Erzeugnisses durch kontrolliertes Ziehen mit einer bleibenden Dehnung von 2 bis 5 % erfolgt, um nach der Auslagerung einen Zustand T8 zu erhalten.

12. Verfahren nach Anspruch 9, bei dem
- die Legierung zu Vormaterial für Drähte oder Stangenmaterial vergossen wird,
- die Umformung vor dem Lösungsglühen durch Warm- und/oder Kaltpressen bzw. -ziehen zur Herstellung von Draht oder Stangenmaterial und wahlweise durch nachträgliches Schlagen des erhaltenen Drahtes oder Stangenmaterials erfolgt, um Schrauben, Bolzen oder Niete herzustellen,
- keine Kaltumformung des lösungsgeglühten und abgeschreckten Erzeugnisses erfolgt,
- der nach Auslagerung erhaltene Werkstoffendzustand ein Zustand T6 ist.

13. Verwendung eines Kneterzeugnisses nach irgendeinem der Ansprüche 1 bis 7 in einer Anwendung, bei der das Erzeugnis auf Temperaturen von 100°C bis 200°C für eine signifikante Dauer von mindestens 200 Stunden gehalten wird.

14. Verwendung nach Anspruch 13, wobei das Erzeugnis ein Befestigungsteil zur Verwendung in einem Motor insbesondere eines Kraftfahrzeugs, wie z. B. eine Schraube oder ein Bolzen oder ein Niet ist.

15. Verwendung nach Anspruch 13, wobei das Erzeugnis ein Triebwerksgondel- und/oder -aufhängeteil eines Flugzeugs oder ein Flügelvorderkantenteil eines Flugzeugs oder ein Rumpfteil eines Überschallflugzeugs ist.

## Claims

1. Wrought product selected from the group comprising sheet metal, profile, bar, wire, screw, bolt and rivet, obtained via a method comprising the successive steps of elaborating an alloy, casting, optionally homogenisation, deformation, heat treat, quenching, optionally cold working and ageing, said alloy being an aluminium alloy of composition, in % by weight,
Cu_{wrt}: 2.6 - 3.7
Mg_{wrt} : 1.5-2.6
Mn: 0.2 -0.5
Zr: ≤ 0.16
Ti: 0.01 - 0.15
Cr: ≤ 0.25
Si: ≤ 0.2
Fe: ≤ 0.2
other elements < 0.05
remainder aluminium
with Cu_{wrt} > - 0.9(Mg_{wrt}] + 4.3 and Cu_{wrt} < - 0.9 (Mg_{wrt}) + 5.0
wherein Cu_{wrt} = Cu - 0.74 (Mn - 0.2) - 2.28 Fe and
Mg_{wrt} = Mg - 1.73 (Si - 0.05) for Si ≥ 0.05 and Mg_{wrt} = Mg pour Si<0.05, CU_{wrt} and Mg_{wrt} corresponding to the contents of Cu and Mg which are not trapped by par intermetallic compounds containing iron, manganese or silicon.

2. Wrought product according to claim 1 wherein Mg_{wrt} is at least equal to 1.8% by weight and preferably at least equal to 1.9 in % by weight.

3. Wrought product according to claim 1 or claim 2 wherein Zr is at least equal to 0.07 in % by weight and preferably at least equal to 0.08 in % by weight.

4. Wrought product according to any one of claims 1 to 3 **characterised in that** it is sheet metal or a profile of which the granular structure is substantially non-recrystallised.

5. Wrought product according to claim 4 having in state T8 in the longitudinal direction a yield point R_{p0.2} of at least 440 MPa and more preferably of at least 450 MPa and having after ageing at 150°C for 2000h, a decrease in the yield point in the longitudinal direction less than 12% and more preferably less than 10%.

6. Wrought product according to claim 4 wherein Mg_{wrt} is at least equal to 1.8% by weight and having at the T6 state a yield point measured at 150°C in the longitudinal direction of at least 340 MPa and a decrease in the yield point after 2000h of ageing at 150°C less than 5%.

7. Wrought product according to any one of claims 1 to 3 **characterised in that** it is a wire or a bar or a bolt or a screw or a rivet having a substantially recrystallised granular structure.

8. Wrought product according to claim 7 having at the T8 state in the longitudinal direction a yield point R_{p0.2} of at least 460 MPa, more preferably of at least 480 MPa and after ageing at 150°C for 2000h, a decrease in the yield point in the longitudinal direction less than 10% and more preferably less than 8%.

9. Method for manufacturing a wrought product according to one of claims 1 to 8 comprising successively
- the elaboration of a bath of liquid metal in such a way as to obtain an aluminium alloy of composition according to any one of claims 1 to 3,
- the casting of said alloy typically in the form of a rolling plate, extrusion billet, bar blank or wire,
- optionally the homogenisation of the product cast as such in such a way as to reach a temperature between 450°C and 520°C,
- the deformation before heat treat of the product obtained as such,
- the heat treat of the product deformed as such by a thermal treatment making it possible to reach a temperature between 490 and 520°C and preferably between 500 and 510°C for 15 min to 8 h, then quenching,
- optionally the cold working of the product heat treat and quenched as such,
- the aging wherein the product obtained as such reaches a temperature between 160 and 210°C and preferably between 175 and 195°C for 5 to 100 hours and more preferably from 10 to 50h.

10. Method according to claim 9 wherein
- said casting of the alloy is done in the form of a rolling plate or extrusion billet,
- said deformation before heat treat is carried out by rolling or hot extrusion in such a way as to maintain a temperature of at least 300°C, without carrying out any significant cold working.

11. Method according to claim 10 wherein said cold working of the product heat treat and quenched is carried out by a controlled tension with permanent elongation of 2 to 5% in order to obtain after ageing a T8 state.

12. Method according to claim 9 wherein
- said casting of the alloy is carried out in the form of a blank of wire or bar,
- said deformation before heat treat is carried out by extrusion and/or drawing and/or hot and/or cold wire drawing in order to obtain a wire or a bar, and optionally by subsequent striking of the wire or of the bar obtained in order to obtain screws, bolts or rivets,
- there is no cold working of the product heat treat and quenched
- the final temper after ageing is a T6 state.

13. Use of a wrought product according to any one of claims 1 to 7 in an application wherein said product is maintained at temperatures from 100°C to 200°C for a significant duration of at least 200 hours.

14. Use according to claim 13 wherein said product is a fastener intended to be used in an engine typically for a motor vehicle, such as a screw or a bolt or a rivet.

15. Use according to claim 13 wherein said product is a part of the nacelle and/or of the aircraft attachment mast or of the aircraft wing leading edge or of a supersonic aircraft fuselage.
